# EUROPÄISCHE PATENTSCHRIFT

(11) **EP 0 117 994 B1**
(45) Veröffentlichungstag und Bekanntmachung des Hinweises auf die Patenterteilung: **28.05.1986**
(21) Anmeldenummer: 84100665.3
(22) Anmeldetag: 23.01.1984
(51) Int. Cl.: A47G 9/06, D03D 11/00

(54) **Hitzesterilisierbare Decke und ein Verfahren zu deren Herstellung**
Heat-sterilizable cover and a method for its production
Couverture stérilisable à la chaleur et procédé pour sa fabrication

(30) Priorität: 03.02.1983 DE 3303688
(43) Veröffentlichungstag der Anmeldung: 12.09.1984
(73) Patentinhaber: CHEMIE LINZ AKTIENGESELLSCHAFT, A-4020 Linz (AT); Lentia Gesellschaft mit beschränkter Haftung, D-8000 München 81 (DE)
(72) Erfinder: Fuchs, Wolfgang, A-4210 Gramastetten (AT); Blum, Otto, Dipl.-Ing., A-6972 Fussach (AT)

## Beschreibung

Die vorliegende Erfindung betrifft eine hitzesterilisierbare Decke, die sich durch gutes Wärmeisolationsvermögen und vorzugsweise auch durch leichtes Gewicht auszeichnet und zur Verwendung in Krankenhäusern, Heimen, insbesondere Altersheimen, Schutzhütten usw. bestimmt ist, sowie ein Verfahren zur Herstellung dieser Decke.

Decken, die in Krankenhäusern oder Herbergsbetrieben Verwendung finden sollen, müssen einerseits zumindest eine sterilisierfähige Oberfläche und andererseits ein gutes Wärmeisoliervermögen besitzen, um bei normaler Raumtemperatur mit einer Decke das Auslangen finden zu können. Die Sterilisierfähigkeit der Oberfläche durch Hitze bzw. einen Kochvorgang bei gleichzeitigem, gutem Wämeisolationsvermögen konnte bisher nur durch Anbringung entsprechend sterilisierfähiger Überzüge erreirht werden, was das Gewicht der Decke erhöhte und beim häufigen Wechsel einem großen Arbeitsaufwand bedeutet. Dieses erhöhte Gewicht spielt vor allem in Krankenhäusern und Altersheimen eine große Rolle, da hier auch Patienten zu versorgen sind, die, besonders an den Extremitäten, druckempfindlich sind und schwerere Decken nicht vertragen. Die Forderung nach leichtem Gewicht und gutem Wärmeisolationsvermögen war bisher auch mit der gleichzeitig zu stellenden Forderung der Hautfreundlichkeit und der guten Saugfähigkeit, die nur von einer Oberfläche aus zellulosischen Fasern erfüllt werden kann, nicht zu vereinbaren.

Aus der AT-B-191812 sind Decken, bestehend aus zwei gewebten Außenschichten und einem dazwischenliegenden Schußfaden, bekannt geworden, die durch Hohlräume zwischen den Außenschichten ein gutes Wärmeisolationvermögen besitzen. Bei den Außenschichten handelt es sich um lose verwebtes, dickes Garn aus Material, wie es üblicherweise für Decken Verwendung findet, ev. auch aus Baumwolle. Die Dimensionsstabilität wird der Decke durch den dazwischenliegenden Schuß aus einem Bindegarn verliehen, dessen Reißfestigkeit höher ist als jene des Garnes, aus dem die Außenschichte gebildet ist, das unter Spannung in regelmäßigen Abständen mit den Außenschichten verwebt wird. Wird die Spannung nach Fertigstellung aufgehoben, zieht sich der Füllschuß zusammen und erzeugt dabei die die Wärmeisolation mitbestimmenden Hohlräume. Der Nachteil solcher Decken ist, daß das Wärmeisolationsvermögen nur solange bestehen bleibt, als sich am Spannungsverhältnis zwischen Füllschuß und Außenschichten, beispielsweise bei Waschvorgängen, nichts ändert.

Der DE-A-28 50 474 ist ferner die Konstruktion eines Doppelgewebes aus Synthesefasern, das z. B. für Schibekleidung verwendbar ist, bei dem zwischen zwei Gewebelagen ein Füllschuß u. a. in regelmäßigen Abständen piqueeartig eingebunden ist, der eine latente Kräuselung besitzt. Durch eine der Herstellung folgende Naßausrüstung wird diese Kräuselung entwicklet und füllt dann die Hohlräume zwischen den Schichten aus. Eine Kochwäsche und Sterilisation von solchen Maerialien ist naturgemäß nicht vorgesehen.

Der vorliegenden Erfindung liegt nun die Aufgabe zugrunde, eine Decke zu schaffen, die als ganze, und ohne einen gesonderten Überzug zu benötigen, durch Waschen bei Kochtemperatur und Trocknen bei entsprechend hoher Temperatur hitzesterilisiert werden kann und trotzdem über ein so gutes, auch über zahlreiche Kochwäschen beständiges, Wärmeisolationsvermögen verfügt, daß sie bei normaler Raumtemperatur als einzige Decke verwendet werden kann und eines weiteren wärmedämmenden Überwurfes nicht bedarf. Sie soll ferner saugfähig und hautfreundlich sein und vorzugsweise ein leichtes Gewicht besitzen, um auch für empfindliche Patienten geeignet zu sein.

Diese Aufgabe konnte durch eine Decke gelöst werden, bei der in einem Doppelgewebe mit strapazfähiger Ober- und Unterschicht aus Garnen aus zellulosischen Fasern ein wenig gedrehter, ungekräuselter Füllschuß aus einem Synthesefasergarn piqueeartig eingebunden ist, wobei sich diese Decke, vor allem nach dem Waschen, aufbauscht und dadurch ein gutes Wärmeisolationsvermögen erhält.

Gegenstand der vorliegenden Erfindung ist demnach eine hitzesterilisierbare Decke mit gutem Wärmeisolationsvermögen, insbesondere zur Verwendung in Krankenhäusern, Heimen oder Herbergsbetrieben, bestehend aus einem regelmäßig abgebundenem Doppelgewebe mit einem dazwischenliegenden, durch eine piqueeartige Bindung der beiden Schichten des Doppelgewebes in regelmäßigen Abständen fixierten Füllschuß, dadurch gekennzeichnet, daß die obere und die untere Lage des Doppelgewebes aus in Leinwandbindung verwebten festen Zwirnen aus hochfesten zellulosischen Fasern bestehen und als dazwischenliegender, über weite Strecken flottierender Füllschuß ein wenig gedrehtes, ungekräuseltes Synthesefasergarn einer Stärke von 100 bis 1 000 tex dient.

Bei dieser neuartigen Deckenkonstruktion besteht also sowohl die Oberschicht als auch die Unterschicht aus einem hautfreundlichen, saugfähigen Material, sodaß ein Überzug nicht mehr erforderlich ist. Bevorzugt wird für diese Schichten ein Baumwollzwirn gewählt, wobei aus dekorativen Gründen die Oberschicht auch in einem kochechten Farbton gehalten werden kann.

Das Wärmeisolationsvermögen wird der erfindungsgemäßen Decke durch den dazwischenliegenden Füllschuß verliehen, der aufgrund der gewählten piqueeartigen Bindung über weitere Strecken innerhalb des Doppelgewebes frei beweglich ist und sich daher nach den ersten Kochwäschen, bei denen sowohl die zellulosischen Fasern als auch das für den Füllschuß verwendete Synthesefasergarn schrumpfen, aufbauscht und der Decke unter Zunahme an Porenvolumen die erwünschte Dicke verleiht. Dieser Bauscheffekt tritt insbesondere dann sehr ausgeprägt auf, wenn das Synthesefasergarn, das nicht gekräuselt ist und auch keine latente Kräuselung besitzt, eine Stärke von 200 bis 500 tex aufweist.

Als Material für die erfindungsgemäß als Füllschuß einzusetzenden Synthesefasergarne sind an sich sämtliche, für Textilien verwendbare Synthesefasern, wie beispielsweise Polyesterfasern, Polyacrylnitrilfasern oder Polyvinylchloridfasern geeignet. Da aber eine weitere Anforderung an die erfindungsgemäße Decke das leichte Gewicht ist, empfiehlt es sich, Synthesefasern mit möglichst niedrigem spezifischem Gewicht zu wählen. Besonders bewährt haben sich hierbei Garne aus Polypropylen, da sie nicht nur sehr leicht sind, sondern auch einen sehr guten Bauscheffekt zeigen. Hierbei sind Polypropylengarne einer Stärke von 250 bis 333 tex als Füllschuß besonders bevorzugt.

Wie schon erwähnt, ist es für die Erzielung des Bauscheffektes von wesentlicher Bedeutung, daß der Füllschuß über weitere Strecken unfixiert zwischen den beiden Lagen des Doppelgewebes liegt. Dieses « Flottieren des Füllschusses wird durch die Wahl des Musters der piqueeartigen Bindung erreicht, wobei zweckmäßig Hohlräume, das sind Bezirke in der Decke, bei denen Ober-und Unterschicht des Doppelgewebes nicht aneinander haften, entstehen sollen, die in Schußrichtung mindestem 5 mm Länge besitzen.

Diese Hohlräume werden am besten bei der Wahl einer waffelpiqueeartigen Bindung erhalten, wobei es besonders bevorzugt ist, ein Waffelpiquee zu wählen, das in der Kettrichtung gegenüber der Schußrichtung eine Streckung besitzt. Das heißt, daß die Hohlräume in Kettrichtung bevorzugt eine Länge von über 5 mm, beispielsweise von etwa 1,8 bis 2,5 cm besitzen. Es sind aber auch andere Bindungen, die durch Füllschußeinlagerung hohlgewebeartigen Charakter hervorrufen, geeignet.

Ein Beispiel für eine Doppelgewebskonstruktion mit piqueeartig eingebundenem Füllschuß, die sich für die erfindungsgemäße Decke besonders bewährt hat, ist aus den Figuren 1 bis 4 ersichtlich. In diesen Figuren bedeutet 1 die oberen Schußfäden, 2 die unteren Schußfäden, 3 die oberen Kettfäden, 4 die unteren Kettfäden und 5 die Füllschußfäden. Die strichlierten und ausgezogenen Linien zeigen jeweils die Fäden im Längsschnitt, die Kreise geben die Fäden im Querschnitt an, wobei die Ziffern in den Kreisen anzeigen, um den wievielten Schuß- bzw. Kettfaden es sich handelt. Figur 1 gibt einen Kettschnitt nach der Bindungspatrone an einer Stelle wieder, an der die Absteppung 6, die den piqueeartigen Charakter ausmacht, zu sehen ist. Dieser Schnitt zeigt den 1., 2., 3. und 4. Schußfaden sowie den 1. bis 24. Kettfaden. Der in Figur 2 wiedergegebene Kettschnitt erfolgte beim 5. bis 8. Schußfaden und erstreckt sich wiederum über den 1. bis 24. Kettfaden. Bei diesem Schnitt ist keine Absteppung. dafür aber der 9. und 10. Füllschußfaden 5 zu sehen. Aus diesem Schnitt erkennt man die Flottierung des Füllschusses 5. Figur 3 ist ein Schußschnitt beim 1. bis 4. Kettfaden, der sich über den 1. bis 8. Schußfaden erstreckt. Hier sind sowohl die Absteppung 7 als auch der 9. und 10. Füllschuß 5 zu erkennen. Vom 5. bis zum 24. Kettfaden ergibt der Schußschnitt das Bild, das in Figur4 wiedergegeben ist. Auch hier sind die Füllschußfäden 5 und deren freie Flottierung ersichtlich, jedoch keine Absteppung. Wie aus diesen Figuren erkennbat ist, bleiben die aus Oberschuß 1 und Oberkette 3 bzw. Unterschuß 2 und Unterkette 4 gebildeten Gewebe über lange Strecken hinaus ungebunden, was zusammen mit dem flottierenden Füllschuß 5, der beim Waschen bei Kochtemperatur schrumpft, den Bauscheffekt ergibt.

Ein weiterer Gegenstand der vorliegenden Erfindung ist ein Verfahren zur Herstellung der erfindungsgemäßen hitzesterilisierbaren Decke. gemäß dem Obershuß und Oberkette sowie Unterschuß und Unterkette, jeweils aus festem Zwirn aus zellulosischen Fasern, die in Leinwandbindung gebunden sind, zusammen mit dem ungekräuselten Synthesefasergarn einer Stärke von 100 bis 1 000tex als Füllschuß zu einem regelmäßig abgebundenem Doppelgewebe mit zusätzlich piqueeartig eingebundenem Füllschuß verarbeitet werden. Da sowohl die zellulosischen Fasern als auch die für den Füllschuß verwendeten Synthesefasern beim Kochen schrumpfen, muß bei der Wahl der Dimension der rohen Decke dem nachfolgenden Schrumpf Rechnung getragen werden. Meistens kann man davon ausgehen. daß sich nach höchstens 10 maligem Waschen bei Kochtemperatur und anschließender Trocknung bei 100 bis 135 °C, beispielsweise in einem Tumbler, die endgültige Dimension der Decke eingestellt hat. Gleichzeitig tritt auch der Bauscheffekt ein, der bei Polypropylen als Material für den Füllschuß besonders günstig ist, sodaß Decken einer Dicke von etwa 3 bis 5 mm erhalten werden können, obwohl sie im Prinzip nur aus zwei Baumwollagen bestehen. Meist beträgt der Schrumpf der Decke durch die ersten Kochbehandlungen in Kettrichtung etwa 9 bis 12 %, in Schußrichtung jedoch etwa 13 bis 17 %. Er hängt natürlich von verschiedenen Bedingungen, wie Vorbehandlung der zellulosischen Faser, Beschaffenheit der Garne, Größe des Piqueemusters usw., ab und muß für jede bestimmte Materialkombination durch einen Testversuch vorbestimmt werden, wenn auf die Maßgenauigkeit der Decke Wert gelegt wird. Vorteilhaft ist hierbei, daß zur Erzielung des Bauscheffektes nicht etwa der gesonderte Arbeitsgang oder eine besondere Ausrüstung nötig ist, sondern daß er bei der üblichen, zu Sterilisationszwecken durchgeführten Gebrauchswäsche auftritt und bei mehrmaliger Wäsche einen solchen Zustand erreicht, der sich auch nach häufigen weiteren Kochwäschen nicht mehr verändert.

Die verwendeten Garne können durch alle üblichen Spinnverfahren erzeugt sein. Für die zellulosischen Fasern kann beispielsweise eine Garnstärke von etwa 85 bis 25 tex, vorzugsweise etwa 30 tex verwendet werden. Das Garn für den Füllschuß kann ebenfalls auf üblichen Spinnmaschinen, wie Offenendspinnmaschinen oder Ringspinnmaschinen, erzeugt werden, wobei eine zu starke Zwirnung oder Drehung vermieden werden soll, weil das Garn sonst kräuselt, was unerwünscht ist. Die gewebte rohe Decke kann dann auf jede übliche Weise, wie durch Versteppen oder Einfassen mit einem Rand versehen werden.

Die erfindungsgemäße Decke bietet insbesondere in Betrieben, in denen ein häufiger Wechsel erforderlich ist, wesentliche Vorteile. Vor allem ist völlige Hygiene gegeben, da die ganze Decke nach jedem Wechsel ausgekocht werden kann. Sie hilft auch Arbeit zu ersparen, da sie wegen der Waschfestigkeit und der hautfreundlichen Ausstattung ohne jeden Überzug verwendet werden kann. Wird sie mit Polypropylen als Füllschuß ausgeführt, ist sie bei gutem Wärmeisolationsvermögen sehr leicht, sodaß sie auch von empfindlichen und gebrechlichen Personen, beispielsweise schwerkranken oder verletzten Patienten in Krankenhäusern oder Insassen von Altersheimen gut vertragen wird. Auch bezüglich des Gewichtes ist der Wegfall eines Überzuges ein wesentlicher Vorteil. Durch die Art der Webtechnik ist die Decke auch porös und damit atmungsaktiv. Schließlich zeichnet sie sich durch besondere Strapazfähigkeit aus, weil keinerlei leichtlösbare Versteppungen nötig sind und die Oberflächen aus festen Zwirnen hergestellt werden können, die auch viele Wäschen anstandslos vertragen.

## Patentansprüche

1. Hitzesterilisierbare Decke mit gutem Wärmeisolationsvermögen, insbesondere zur Verwendung in Krankenhäusern. Heimen oder Herbergsbetrieben, bestehend aus einem regelmäßig abgebundenem Doppelgewebe mit einem dazwischenliegenden, durch eine piqueeartige Bindung der beiden Schichten des Doppelgewebes in regelmäßigen fixiertem Füllschuß, dadurch gekennzeichnet, daß die obere und die untere Lage des Doppelgewebes aus in Leinwandbindung verwebten festen Zwirnen aus hochfesten zellulosischen Fasern bestehen und als dazwischenliegender, über weite Strecken flottierenden Füllschuß ein wenig gedrehtes, ungekräuseltes Synthesefasergarn einer Stärke von 100 bis 1 000 tex dient.

2. Decke nach Anspruch 1, dadurch gekennzeichnet, daß der Füllschuß eine Stärke von 200 bis 500 tex besitzt.

3. Decke nach den Ansprüchen 1 und 2, dadurch gekennzeichnet, daß der Füllschuß aus Polypropylengarn besteht.

4. Decke nach Anspruch 3, dadurch gekennzeichnet, daß der Füllschuß eine Stärke von 250 bis 333 tex besitzt.

5. Decke nach den Ansprüchen 1 bis 4, dadurch gekennzeichnet, daß Ober- und Unterschuß sowie Ober- und Unterkette aus Baumwollzwirn bestehen.

6. Decke nach den Ansprüchen 1 bis 5, dadurch gekennzeichnet, daß die Bindung Hohlräume mit mindestens 5 mm Länge in Schußrichtung ergibt.

7. Decke nach Anspruch 6, dadurch gekennzeichnet, daß sie in waffelpiqueeartiger Bindung gebunden ist.

8. Decke nach Anspruch 7, dadurch gekennzeichnet, daß die durch die waffelpiqueeartige Bindung entstehenden Hohlräume eine Streckung in Kettrichtung gegenüber der Schußrichtung besitzen.

9. Verfahren zur Herstellung der hitzesterilisierbaren Decke gemäß den Ansprüchen 1 bis 8, bei dem ein Doppelgewebe mit einem dazwischenliegenden Füllschuß erzeugt wird, der durch eine piqueeartige Bindung der beiden Schichten des Doppelgewebes in regelmäßigen Abständen gehalten wird und Schrumpfung sowie Aufbauschung desselben durch anschließende Naßbehandlung, dadurch gekennzeichnet, daß Oberschuß und Oberkette sowie Unterschuß und Unterkette des Doppelgewebes aus festem Zwirn aus hochfesten zellulosischen Fasern bestehen, die in Leinwandbindung gebunden sind und als Füllschß ein wenig gedrehtes, ungekräuseltes Garn aus Synthesefasern einer Stärke von 100-1 000 tex, insbesondere ein Polypropylengarn, dient, wobei die piqueeartige Bindung in Abständen vorgenommen wird, daß der Füllschuß über weite Strecken flottiert, und beim Webvorgang eine der Schrumpfung des zellulosischen Fasermaterials bei der Hitzesterilisation Rechnung tragende Dimension gewählt wird, worauf die so erhaltene Rohdecke durch anschließendes mehrmaliges Kochwaschen und Trocken bei Temperaturen von 100 bis 135 °C, welche Vorgänge vorwiegend im Rahmen des Gebrauches durchgeführt werden, zur endgültigen Dimension geschrumpft und gleichzeitig auf Grund des unterschiedlichen Schrumpfvermögens der beiden Faserarten aufgebauscht wird.

10. Verfahren nach Anspruch 9, dadurch gekennzeichnet, daß die Dimension der Rohdecke in Kettrichtung um etwa 9 bis 12 % und in Schußrichtung um etwa 13 bis 17% größer als die endgültig erwünschten Maße gewählt wird.

## Claims

1. Heat-sterilisable blanket having good thermal insulation properties, in particular for use in hospitals, homes of hostelries, consisting of a regularly interlaced double cloth with a wadding pick in between which is held in place by a piquelike binding of the two layers of the double cloth at regular intervals, characterised in that the upper and the lower layers of the double cloth consist of plain-woven high-twist yarns of high-tenacity cellulosic fibres and the intermediate wadding pick which floats over wide stretches is a low-twist uncrimped synthetic fibre yarn with a linear density of 100 to 1 000 tex.

2. Blanket according to claim 1, characterised in that the wadding pick has a linear density of 200 to 500 tex.

3. Blanket according to claims 1 and 2, characterised in that the wadding pick consists of polypropylene yarn.

4. Blanket according to claim 3, characterised in that the wadding pick has a linear density of 250 to 333 tex.

5. Blanket according to claims 1 to 4, characterised in that the upper and lower wefts and the upper and lower warps consist of high-twist cotton yarn.

6. Blanket according to claims 1 to 5, characterised in that the binding produces hollow spaces which are at least 5 mm long in the weft direction.

7. Blanket according to claim 6, characterised in that it is bound in a honeycomb pique weave.

8. Blanket according to claim 7, characterised in that the hollow spaces formed by the honeycomb pique binding have a stretch in the warp direction relative to the weft direction.

9. Process for manufacturing the heat-sterilisable blanket of claims 1 to 8, wherein a double cloth is produced with intermediate wadding pick which is held in place by a piquelike binding of the two layers of the double cloth at regular intervals and shrinkage and bulking thereof by subsequent wet treatment, characterised in that the upper weft and upper warp and also the lower weft and lower warp of the double cloth consist of high-twist yarn of high-tenacity cellulosic fibres which are bound in a plain weave, and the wadding pick used is a low-twist uncrimped yarn of synthetic fibres having a linear density of 100-1 000 tex, in particular a polypropylene yarn, the piquelike binding being effected at intervals, and in that the wadding pick floats over wide stretches, and in the weaving process there is chosen a dimension which allows for the shrinkage of the cellulosic fibre material in the course of the heat sterilisation, whereupon the unfinished blanket thus obtained is subjected to subsequent repeated boil-washing and drying at temperatures of 100 to 136C, which steps are chiefly done in the course of the use of the blanket and have the effect of shrinking the blanket to its final dimension and at the same time of bulking it up owing to the different shrinkages of the two types of fibre.

10. Process according to claim 9, characterised in that the dimension of the unfinished blanket is chosen to be greater than the ultimately desired measurements by about 9 to 12 % in the warp direction and by about 13 to 17 % in the weft direction.

## Revendications

1. Couverture stérilisable par la chaleur ayant un bon pouvoir d'isolation thermique, utilisable en particulier dans les hôpitaux, les asiles ou les refuges, constituée par un double tissu lié de façon régulière et par une trame de remplissage intercalée, fixée à intervalles réguliers par une liaison à la façon d'un piqué des deux couches du double tissu, caractérisée en ce que la couche supérieure et la couche inférieure du double tissu sont constituées par des fils retors résistants tissés selon une armure toile, en fibres cellulosiques à haute résistance, et comme trame de remplissage intercalée, flottant sur des distances importantes, par un fil en fibres synthétiques non crêpé peu retordu ayant un titre de 100 à 1 000 tex.

2. Couverture suivant la revendication 1, caractérisée en ce que la trame de remplissage possède un titre de 200 à 500 tex.

3. Couverture suivant les revendications 1 et 2, caractérisée en ce que la trame de remplissage est en fil de polypropylène.

4. Couverture suivant la revendication 3, caractérisée en ce que la trame de remplissage possède un titre de 250 à 333 tex.

5. Couverture suivant les revendications 1 à 4, caractérisée en ce que la trame supérieure et la trame inférieure ainsi que la chaîne supérieure et la chaîne inférieure sont en fil retors de coton.

6. Couverture suivant les revendications 1 à 5, caractérisée en ce que la liaison fournit des cavités ayant une longueur d'au moins 5 mm dans le sens de la trame.

7. Couverture suivant la revendication 6, caractérisée en ce qu'elle est liée par une liaison du type piqué en losanges.

8. Couverture suivant la revendication 7, caractérisée en ce que les cavités créées par la liaison à piquage en losanges possèdent une plus grande étendue dans le sens de la chaîne que dans le sens de la trame.

9. Procédé pour la fabrication de la couverture stérilisable par la chaleur suivant les revendications 1 à 8, suivant lequel on produit un double tissu avec trame de remplissage intercalaire, qui est maintenu par une liaison de type piqué des deux couches du double tissu selon des intervalles réguliers, avec retrait ainsi que godage de ce tissu par traitement humide ultérieur, caractérisé en ce que la trame supérieure et la chaîne supérieure, ainsi que la trame inférieure et la chaîne inférieure du double tissu, sont constituées par un fil retors résistant en fibres cellulosiques à haute résistance, qui est lié selon une armure toile, et en ce que, comme trame de remplissage, on utilise un fil non crêpé peu retordu en fibres synthétiques ayant un titre de 100 à 1 000 tex, en particulier un fil de polypropylène, la liaison de type piqué étant effectuée à intervalles de façon telle que la trame de remplissage demeure flottante sur des distances importantes, et en ce qu'on choisit, lors de l'opération de tissage, une dimension tenant compte du retrait de la matière des fibres cellulosiques lors de la stérilisation par la chaleur, après quoi la couverture brute ainsi obtenue est amenée par retrait à sa dimension finale par lavage à l'ébullition répété ultérieur et séchage à des températures de 100 à 135 °C, ces opérations étant effectuées principalement dans le cadre de l'utilisation, la couverture subissant simultanément un godage en raison des pouvoirs de retrait différents des deux types de fibres.

10. Procédé suivant la revendication 9, caractérisée en ce que la dimension de la couverture brute est choisie à une valeur de 9 à 12 % environ plus grande que la dimension finalement désirée dans le sens de la chaîne et à une dimension de 13 à 17 % environ plus grande que cette dimension désirée dans le sens de la trame.
